# EUROPÄISCHE PATENTSCHRIFT

(11) **EP 0 748 402 B1**
(45) Veröffentlichungstag und Bekanntmachung des Hinweises auf die Patenterteilung: **03.11.1999**
(21) Anmeldenummer: 96900230.2
(22) Anmeldetag: 15.01.1996
(51) Int. Cl.: D02G 3/48, D02G 1/16, D02J 1/22

(54) **VERFAHREN ZUR HERSTELLUNG EINES SCHUSSGARNS AUS POLYESTER FÜR REIFENKORDGEWEBE**
PROCESS FOR PRODUCING A POLYESTER WEFT YARN FOR TYRE FABRIC
PROCEDE DE PRODUCTION D'UN FIL DE TRAME EN POLYESTER POUR TOILE DE PNEUMATIQUE

(30) Priorität: 25.01.1995 CH 19695
(43) Veröffentlichungstag der Anmeldung: 18.12.1996
(73) Patentinhaber: Rhodia Filtec AG, 6021 Emmenbrücke (CH)
(72) Erfinder: FISCHER, Klaus, CH-6004 Luzern (CH); SCHAFFNER, Paul, CH-6010 Kriens (CH)
(74) Vertreter: Herrmann, Peter Johannes, Dr.
(86) Internationale Anmeldenummer: CH9600016
(87) Internationale Veröffentlichungsnummer: WO9623091

(56) Entgegenhaltungen:
- WO-A-91/09999

## Beschreibung

Die Erfindung betrifft ein Verfahren zur kontinuierlichen Herstellung eines multifilen, dehnbaren Schussgarns aus Polyester-POY-Filamenten für Reifenkordgewebe, sowie ein nach dem Verfahren hergestelltes Schussgarn.

Unter einem Polyester-POY (partially oriented yarn) ist ein von 2800 bis ca. 4200 m/min durch Schmelzspinnen von Polyester hergestelltes Garn zu verstehen.

Verfahren zur Herstellung von Schussgarnen für Reifenkordgewebe, die eine rauhe, schiebefeste Oberfläche aufweisen und den hohen thermischen und mechanischen Belastungen bei der Reifenherstellung genügen, sind bekannt. Neben den Verfahren zur Erzeugung von beschichteten Schussfäden sind auch Verfahren zur Herstellung von unbeschichteten Polyester-Schussfäden bekannt. Bei den bekannten Verfahren wird die Schiebefestigkeit entweder durch Umwinden mit Naturfasern oder durch Verzwirnen eines Fadens aus Polyester-POY und anschliessender Hitzebehandlung (EP-A-0 223 301) erzielt. Ein Umwindegarn führt auf Luftdüsenmachinen zu einem nicht akzeptablen Faserflug. Ein gezwirntes dehnbares Schussgarn wird in wenigsten zwei Produktionsstufen technisch aufwendig hergestellt, ein zusätzliches Verwirbeln würde dem aufwendigen Verfahren einen weiteren Schritt hinzufügen. Die Möglichkeit eines im Aufwickelbereich durchgeführten Verwirbelns wird im Stand der Technik zwar genannt, jedoch ein Verfahren zum technischen Handeln ist nicht angegeben. Die Kombination Verwirbeln/Zwirnen an sich ist sinnlos, da ein schlechteres Verfahren zum Erzielen eines Fadenschlusses mit einem besseren kombiniert und somit der erste Verfahrenschritt überflüssig wird. Eine Umkehr der Schritte, d.h. Zwirnen/Verwirbeln ist nicht sinnvoll, da ein gezwirntes und damit weitgehend geschlossenes Fadenbündel nur ungenügend verwirbelt werden kann.

Erfolgt die Verwirbelung allein, so findet sie üblicherweise vor dem Aufspulen, d. h. nach Abschluss aller anderen Verfahrensschritte statt. Im vorliegenden Fall, dem Verwirbeln von geschrumpften POY, führt dieser Prozess zu einem inhomogenen Garn mit vielen abstehenden Filamentbögen, die einen einwandfreien Spulenablauf behindern.

Aufgabe der Erfindung ist es, ein technisch einfaches und wirtschaftliches Verfahren zur Herstellung eines hochdehnbaren Polyester Schussgarnes für Reifenkordgewebe zur Verfügung zu stellen.

Eine weitere Aufgabe ist es, ein Schussgarn mit einer hohen Dehnung zur Verfügung zu stellen, die auch nach einer extremen thermischen Belastung erhalten bleibt. Gleichzeitig soll das Garn einen sehr geringen Thermoschrumpf und eine möglichst grosse Lauflänge pro Gewichtseinheit aufweisen.

Diese Aufgabe wird erfindungsgemäss dadurch gelöst, dass das Polyester-POY-Filament mit einem Ausgangstiter von dtex 170-260 mit einem Druckgas verwirbelt und unmittelbar danach mit einer Voreilung von 40-80 % bei 230-240°C geschrumpft wird.

Der Titerbereich von 170-260 dtex, insbesondere 170-210 dtex, bevorzugt 170-190 dtex, hat sich als besonders vorteilhaft erwiesen, da Titer über 260 dtex aus webtechnischen Gründen für Reifenkord schlecht geeignet sind und bei 80 % Dehnung eine zu hohen Kraft erfordern. Im Kordgewebe müssen die Fäden möglichst flach liegen, damit an den Kreuzungspunkten Kette/Schuss keine unerwünschten Erhebungen auftreten, die bei der Dipbehandlung ungleichmässig beschichtet werden. Bei einem Titer unter 170 dtex ist die Reisskraft RK zu niedrig und die Reversibilitätsgrenze unzureichend. Es hat sich weiter als zweckmässig erwiesen, eine Temperaturbehandlung unmittelbar nach dem Verwirbeln vorzunehmen, wobei bei Temperaturen unter 230°C eine unzureichende Schrumpfauslösung und über 240°C bereits eine Schädigung des Polymers eintritt. Gleichzeitig ist eine Voreilung von 40-80 %, insbesondere von 50- 70 % zweckmässig.

Es ist auch zweckmässig die Verwirbelung in einer Verwirbelungsdüse, insbesondere in einer geschlossenen Verwirbelungsdüse bei 0,5-3, insbesondere bei 1-2 bar vorzunehmen. In einer offenen Verwirbelungsdüse ist bei den geringen Fadenspannungen (lediglich die Ablaufspannung) und dem anliegenden Druck eine sichere Verwirbelung nicht immer gewährleistet, da die Filamente aus der Düse geblasen werden können. Bei einem Druck unter 0,5 bar wird ein ungenügender Fadenschluss erzielt. Bei einem Druck über 3 bar wird der Fadenschluss nicht verbessert, es treten zum Teil aber bereits Schädigungen der Filamente auf.

Die Wärmeschrumpfung wird zweckmässig bei 220-235, insbesondere bei 230-235 °C während einer Dauer von mindestens 0,2 Sekunden, bevorzugt in einem Konvektionsheizer durchgeführt. Das hat den Vorteil, dass eine Reversibilitätsgrenze grösser 3 cN/tex resultiert und eine genügende Rauhigkeit bzw. Schiebefestigkeit gewährleistet wird.

Die Erfahrung hat gezeigt, dass hochdehnbare Schussgarne aus geschrumpftem Polyester POY bei einer nachfolgenden thermischen Belastung, wie sie Kordgewebe beim Imprägnieren unterworfen werden, zu einer Längung neigen. Diese Längung kann zu ungleichmässigen Kordgeweben führen, was bei der Weiterverarbeitung Schwierigkeiten bereiten kann. In solchen fällen ist es zweckmässig, den Schussfaden bei der Herstellung in einem weiteren, insbesondere integrierten Verfahrensschritt direkt in Anschluss an das Schrumpfen bei einer Temperatur von 100-200°C, insbesondere 110 - 170°C um 1-5% nachzuverstrecken und anschliessend aufzuspulen.

Das erfindungsgemässe Schussgarn genügt gleichzeitig folgenden Bedingungen: die Oberfläche des Schussgarns ist rauh und schiebefest, die Reissfestigkeit Ft > 7cN/tex, Dehnung Dt 170-270 %, und der Thermoschrumpf TS (bei 160°C) in Bereich + 2 % - minus 2 %.

Es ist zweckmässig wenn die Knotenzahl mehr als 25 Knoten /m beträgt. Bei weniger als 25 Knoten /m ist der Fibrillenverband nicht ausreichend kompakt, wodurch Ablaufprobleme und Dipdepots entstehen können.

Nach einer fadenzugkraftfreien Wärmebehandlung bei 235°C, während 2 Minuten, weist das Schussgarn eine Restdehnung von wenigstens 110 % und eine Fadenlängung von weniger als 5 % auf.

Die Erfindung soll an Beispielen näher beschrieben werden.

### Beispiel 1

Ausgehend von einem bei 3100 m/min schmelzgesponnen Polyester-POY dtex 170f72 wird zwischen einem Gatter und einem ersten Lieferwerk mit 2 bar in einer geschlossenen Verwirbelungsdüse (2x1.2 mm) verwirbelt und unmittelbar danach bei einer Voreilung von 60 % bei 230° C geschrumpft und anschliessend bei Raumtemperatur bzw 160°C nachverstreckt.

In Beispiel 1 sind die Eigenschaften des erfindungsgemässen Garns nach dem Schrumpfen ohne und mit 5% Nachverstrecken angegeben. Die Beispiele 2-4 betreffen die erfindungsgemässen Herstellungsbedingungen ohne Nachverstrecken.

| | | | |
|---|---|---|---|
| Vorlagegarn: dtex 170 f72 Verwirbelung: 2 bar Voreilung: 60 % | | | |

| Variante Nachverstreck. | ohne Setzone - | mit Setzone kalt 5% | mit Setzone 160°C 5% |
|---|---|---|---|
| Titer dtex | 266 | 253 | 259 |
| RK cN | 181 | 183 | 189 |
| Ft cN/tex | 6.8 | 7.2 | 7.3 |
| Dt % | 242.6 | 229 | 232.8 |
| TS 160 % | -1.7 | .35 | 1.8 |
| TS 190 % | -2.7 | -.7 | 1.5 |

Nach thermischer Prüfbehandlung 235°C, 2 min

| Variante Verzug | ohne Setzone - | mit Setzone kalt 5% | mit Setzone 160°C 5% |
|---|---|---|---|
| RK cN | 209 | 215 | 207 |
| Ft cN/tex | 7.9 | 8.5 | 8.0 |
| Dt % | 156.5 | 157 | 149.7 |
| Längung % | -4.7 | -2.75 | -.45 |

### Beispiel 2

| | | | | | |
|---|---|---|---|---|---|
| Polyester-POY Vorlagegarn: dtex 190f36 Verwirbelungsdruck: 1bar | | | | | |

| Voreilung % | 20 | 40 | 60 | 80 | 100 |
|---|---|---|---|---|---|
| Titer dtex | 239.10 | 280.80 | 321.60 | 359.90 | 399.40 |
| RK cN | 270.66 | 273.22 | 296.52 | 321.03 | 343.88 |
| Ft cN/tex | 11.32 | **9.73** | **9.22** | **8.92** | 8.61 |
| Dt % | 145.60 | **186.50** | **231.00** | **261.20** | 292.30 |
| TS 160 % | 0.20 | **-1.20** | **-1.80** | **-1.60** | 0.00 |
| TS 190 % | -0.70 | -2.70 | -3.40 | -3.60 | -1.30 |
| Titerzunahme % | 20.30 | 41.25 | 61.8 | 81.03 | 101.90 |
| Revers. Grenze cN/tex | 5.1 | 4.4 | 4.0 | 3.7 | 3.72 |
| | | | | | |

| nach 2 min bei 240 C | | | | | |
|---|---|---|---|---|---|
| Titer dtex | 239.10 | 280.80 | - | 359.90 | 399.40 |
| RK cN | 267.55 | 273.22 | - | 309.87 | 330.30 |
| res. RK % | 98.85 | 100.00 | - | 96.52 | 96.05 |
| Ft cN/tex | 11.19 | **9.73** | - | **8.61** | 8.27 |
| Dt % | 108.90 | **128.50** | - | **169.20** | 197.40 |
| Längenänderung % | -0.20 | **-3.80** | - | **-4.80** | -3.20 |
| Revers. Grenze N | 1.24 | 1.35 | - | 1.55 | 1.63 |

### Beispiel 3

| | | | | | |
|---|---|---|---|---|---|
| Vorlagegarn: dtex 190f36 Verwirbelungsdruck: 2bar | | | | | |

| Voreilung | 20 | 40 | 60 | 80 | 100 |
|---|---|---|---|---|---|
| Titer dtex | 243.90 | 278.60 | 317.90 | 358.90 | 399.80 |
| RK cN | 215.61 | 239.87 | 293.10 | 321.93 | 343.43 |
| Ft cN/tex | 8.84 | **8.61** | **9.22** | **8.97** | 8.59 |
| Dt % | 124.40 | **172.30** | **225.50** | **259.70** | 288.50 |
| TS 160 % | 0.30 | **-1.10** | **-1.50** | **-0.20** | 1.40 |
| TS 190 % | -0.50 | -2.70 | -3.50 | -2.50 | -1.00 |
| Titerzunahme % | 22.70 | 40.14 | 59.90 | 80.50 | 101.10 |
| Revers. Grenze cN/tex | 4.8 | 4.4 | 3.9 | 3.6 | 3.4 |
| | | | | | |

| nach 2 min bei 240 C | | | | | |
|---|---|---|---|---|---|
| Titer dtex | - | 278.60 | 317.90 | 358.90 | 399.80 |
| RK cN | - | 261.88 | 290.56 | 322.65 | 351.42 |
| res. RK % | - | 109.18 | 99.13 | 100.22 | 102.33 |
| Ft cN/tex | - | **9.40** | **9.14** | **8.99** | 8.79 |
| Dt % | - | **116.50** | **147.20** | **179.40** | 215.40 |
| Längenänderung % | - | **-3.40** | **-4.70** | **-3.20** | 0.20 |
| Revers. Grenze N | - | 1.35 | 1.51 | 1.61 | 1.69 |

### Beispiel 4

| | | | | | |
|---|---|---|---|---|---|
| Polyester-POY Vorlagegarn: dtex 260f48 Verwirbelungsdruck: 2bar | | | | | |

| Voreilung | 20 | 40 | 60 | 80 | 100 |
|---|---|---|---|---|---|
| Titer dtex | 333.70 | 377.30 | 426.80 | 478.30 | 532.90 |
| RK cN | 305.34 | 345.23 | 384.55 | 431.90 | 461.49 |
| Ft cN/tex | 9.15 | 9.15 | 9.01 | 9.03 | 8.66 |
| Dt % | 112.70 | 155.50 | 200.20 | 238.90 | 274.30 |
| TS 160 % | -1.50 | -3.20 | -4.00 | -3.20 | -2.20 |
| TS 190 % | -3.00 | -5.60 | -5.70 | -5.50 | -3.60 |
| Titerzunahme % | 27.40 | 44.00 | 62.90 | 82.60 | 103.30 |
| Revers. Grenze cN/tex | 4.6 | 4.2 | 3.8 | 3.5 | 3.1 |

Das erfindungsgemässe Schussgarn weist, neben der Einstufigkeit des Verfahrens, wobei Verwirbeln, Schrumpfen und Nachverstrecken kontinuierlich in einem Verfahrensschritt durchgeführt werden, insbesondere eine starke Reduktion der Längungstendenz nach zusätzlicher Wärmebehandlung bei 235°C auf, wodurch es erst die hervorragende Eignung eines Schussgarns für den Einsatz im Reifenbau erhält. Es ist überraschend, dass die Rauhigkeit, bzw. die Schiebefestigkeit ohne Zwirnen oder Beschichten erreicht werden kann. Nach dem Vorfall des Zwirnens, kann durch eine zusätzliche Heissverstreckung die nachteilige Längung wesentlich reduziert werden.

## Patentansprüche

1. Verfahren zur kontinuierlichen Herstellung eines multifilen, dehnbaren Schussgarns aus Polyester-POY-Filamenten für Reifenkordgewebe, dadurch gekennzeichnet, dass das Polyester-POY-Filament mit einem Ausgangstiter von dtex 170-260 mit einem Druckgas verwirbelt und unmittelbar danach mit einer Voreilung von 40-80 % bei 230-240°C geschrumpft wird.

2. Verfahren nach Anspruch 1, dadurch gekennzeichnet, dass die Verwirbelung bei einem Druck von 0,5-3 bar in einer Verwirbelungsdüse erfolgt.

3. Verfahren nach Anspruch 1, dadurch gekennzeichnet, dass die Wärmeschrumpfung bei einer Temperatur von 220-235 °C während mindestens 0,2 s in einem Konvektionsheizer durchgeführt wird.

4. Verfahren nach Anspruch 1, dadurch gekennzeichnet, dass das Schussgarn in einem weiteren integrierten Verfahrensschritt kontinuierlich bei 100-220°C um 1-5 % nachverstreckt wird.

5. Schussgarn aus Polyester, hergestellt nach dem Verfahren gemäss den Ansprüchen 1-4, dadurch gekennzeichnet, dass das Schussgarn gleichzeitig folgenden Bedingungen genügt: dass die Oberfläche des Schussgarns rauh und schiebefest ist, die Festigkeit > 7cN/tex, Dehnung von 170-270 % und einen Thermoschrumpf(bei 160°C) von + 2 % - minus 2 % aufweist.

6. Schussgarn nach Anspruch 5, gekennzeichnet durch eine Knotenzahl von wenigsten 25 Knoten/m.

7. Schussgarn nach Anspruch 5, gekennzeichnet durch eine Restdehnung von wenigstens 110 % nach einer fadenzugkraftfreien Wärmebehandlung bei 235°C während 2 Minuten und durch eine Fadenlängung von weniger als 5 %.

## Claims

1. Process for continuous production of a multifil extensible weft yarn from polyester POY filaments for tyre cord fabric, characterized in that the polyester POY filament having a starting linear density of 170-260 dtex is entangled using a compressed gas and immediately thereafter shrunk at 230-240°C using an overfeed of 40-80%.

2. Process according to Claim 1, characterized in that the entangling takes place in an entangling jet at a pressure of 0.5-3 bar.

3. Process according to Claim 1, characterized in that the heat shrinking is carried out at 220-235°C in a convection heater for at least 0.2 s.

4. Process according to Claim 1, characterized in that the weft yarn is continuously post-stretched by 1-5% at 100-220°C in a further integrated process step.

5. Polyester weft yarn produced by the process of Claims 1-4, characterized in that the weft yarn satisfies the following conditions simultaneously: that the surface of the weft yarn is rough and slippage-resistant, the strength > 7 cN/tex, elongation of 170-270% and has a thermal shrinkage (at 160°C) of + 2% - minus 2%.

6. Weft yarn according to Claim 5, characterized by a node count of at least 25 nodes/m.

7. Weft yarn according to Claim 5, characterized by a residual elongation of at least 110% following a tension-free heat treatment at 235°C for 2 minutes and by a lengthening of less than 5%.

## Revendications

1. Procédé pour la fabrication en continu d'un fil de trame multifil, avec capacité d'allongement, en filaments de polyester POY, pour tissus de câbles pour pneumatiques, caractérisé en ce que le filament de polyester POY d'un titre initial de 170-260 dtex est entremêlé avec du gaz comprimé et consécutivement rétracté à 230-240°C avec une suralimentation de 40-80 %.

2. Procédé selon la revendication 1, caractérisé en ce que l'entremêlement est obtenu sous une pression de 0,5-3 bar dans une buse d'entremêlement.

3. Procédé selon la revendication 1, caractérisé en ce que la rétraction thermique est réalisée à une température de 220-235°C pendant au moins 0,2 s dans un four convectif.

4. Procédé selon la revendication 1, caractérisé en ce que le fil de trame est post-étiré en continu de 1-5 % à 100-220°C dans une étape complémentaire et intégrante du procédé.

5. Fil de trame en polyester, fabriqué selon le procédé conforme aux revendications 1-4, caractérisé en ce que le fil de trame remplit simultanément les conditions suivantes : la surface du fil de trame est rugueuse et résistante au glissement, la ténacité est supérieure à 7 cN / tex, l'allongement est compris entre 170 % et 270 %, le retrait thermique (à 160°C) est compris entre + 2 % et - 2 %.

6. Fil de trame selon la revendication 5, caractérisé par un nombre de points d'entremêlement d'au moins 25 points / m.

7. Fil de trame selon la revendication 5, caractérisé par un allongement résiduel d'au moins 110 % après un traitement thermique à 235°C pendant 2 minutes sans force de tension, et par un allongement du fil de moins de 5 %.
